# EUROPÄISCHE PATENTSCHRIFT

(11) **EP 0 114 300 B1**
(45) Veröffentlichungstag und Bekanntmachung des Hinweises auf die Patenterteilung: **15.04.1987**
(21) Anmeldenummer: 83112605.7
(22) Anmeldetag: 15.12.1983
(51) Int. Cl.: G03G 9/12

(54) **Flüssigentwickler für die Entwicklung elektrostatischer Ladungsbilder und Verfahren zu seiner Herstellung**
Liquid developer for the development of electrostatic charge images, and process for its production
Révélateur liquide pour le développement d'images de charge électrostatique et procédé pour sa préparation

(30) Priorität: 24.12.1982 DE 3247925
(43) Veröffentlichungstag der Anmeldung: 01.08.1984
(73) Patentinhaber: HOECHST AKTIENGESELLSCHAFT, 65926 Frankfurt am Main (DE)
(72) Erfinder: Herrmann, Heinz, Dr., D-6200 Wiesbaden (DE); Schlosser, Hans-Joachim, Dr., D-6200 Wiesbaden (DE)

## Beschreibung

Die Erfindung betrifft einen Flüssigentwickler mit negativ geladenen Tonerteilchen für die Entwicklung elektrostatischer Ladungsbilder, aus einer Trägerflüssigkeit hohen elektrischen Widerstands und niedriger Dielektrizitätskonstante, Pigment bzw. Farbstoff, N-Vinylpyrrolidon-haltigem Polymerisat, wachsartiger Substanz und üblichen Zusätzen, sowie ein Verfahren zu seiner Herstellung.

Flüssigentwickler der genannten Art werden bei elektrographischen oder elektrophotographischen Kopierprozessen zum Sichtbarmachen latenter elektrostatischer Ladungsbilder eingesetzt. Sie bestehen prinzipiell aus gefärbten Partikeln, die in einer Lösung von Bindemittel und Ladungssteuerstoff, ggf. zusammen mit Dispergiermittel, in der Trägerflüssigkeit dispergiert sind. Im elektrischen Feld des Ladungsbildes werden die mit Bindemittel und Ladungssteuerstoff behafteten, gefärbten Partikeln elektrophoretisch abgeschieden. Im Falle der Anwesenheit von N-Vinylpyrrolidon-haltigem Polymerisat können Dispergiermittel, Bindemittel und Ladungssteuerstoff auch identisch sein.

Es ist bekannt (DE-OS 27 40 870, entsprechend US-PS 4 243 736 bzw. DE-A 3 011 193, entsprechend EP-OS 0037 475). in Flüssigentwicklern, die ein N-Vinylpyrrolidon-haltiges Polymerisat als Dispergier-und Bindemittel enthalten, das gleichzeitig als Ladungssteuerstoff dient, Wachse in dem Pigmentanteil entsprechenden Mengen einzusetzen. Sie dienen dem besseren Sedimentationsverhalten des Flüssigentwicklers bzw. verbessern die Wischfestigkeit der entwickelten Bilder. Als Wachs wird Polyethylenwachs eingesetzt. In geringerer Menge können auch halogenierte Paraffine anwesend sein. Es hat sich jedoch gezeigt, daß durch diese Flüssigentwickler Volltonflächen sichtbar gemacht werden, die noch nicht höchsten Ansprüchen genügen.

Der Zusatz von Wachsen zu Flüssigentwicklern geht auch aus anderen Druckschriften hervor. So ist ein Suspensionsentwickler bekannt (DE-OS 25 32 282, entsprechend US-PS 3 992 342), der zusätzlich Polyethylen, Polyethylenwachs und/oder Paraffinwachs mit einem Erweichungspunkt von 60° bis 130 °C enthält. Der Zusatz beeinflußt die Stabilität, das Sedimentationsverhalten und die Viskosität des Flüssigentwicklers, den Glanz, die Wischfestigkeit der hergestellten Kopien und den Grad der Geräteverschmutzung. Auch aus DE-AS 25 38 581 (entsprechend US-PS 4 081391), DE-AS 29 36 042 (entsprechend US-PS 4 250 241) sind elektrophotographische Suspensionsentwickler bekannt, die zusätzlich ein Wachs oder Polyolefin mit einem Erweichungspunkt von 60 °C bis 130°C enthalten. Die Zusätze ähneln bezüglich des spezifischen Gewichts demjenigen der Trägerflüssigkeit. Sie sind im erwärmten Flüssigentwickler löslich und scheiden sich in Form feiner Teilchen beim Abkühlen ab.

Die DE-OS 30 46 654 (entsprechend US-PS 4 306 009) offenbart einen Flüssigentwickler mit einem speziellen Gelatex neben den üblichen Bestandteilen, der ein Wachs und ein Baumharz enthalten kann.

Beim Studium der entsprechenden Beschreibungen fällt jedoch auf, daß lediglich Polyethylen, Polyethylenwachs bzw. Paraffinwachs und Bienenwachs verwendet werden, wie ein Polyethylen eines Erweichungspunktes von 115 °C und eines Molekulargewichts von 1 500, niedrig-molekulares Polyethylen eines Erweichungspunktes von 107 °C oder 108 °C, sowie Paraffinwachse mit Erweichungspunkten in den Grenzen von 60° bis 110 °C. Mit den bekannten Flüssigentwicklern lassen sich zum Teil Kopien mit hoher Auflage gewinnen. Die Kopien zeigen jedoch unruhige, inhomogen gefärbte Volltonflächen. Dies ist besonders dann von Nachteil, wenn Kopierpapier verwendet wird, das eine geringe Oberflächenglätte besitzt.

Es war deshalb Aufgabe der Erfindung, einen Flüssigentwickler mit den bekannt guten Eigenschaften zu schaffen, der bei elektrographischen oder elektrophotographischen Kopierprozessen Kopien mit guter Flächendeckung liefert, auch dann, wenn Kopierpapiere geringer Oberflächenglätte eingesetzt werden.

Die Lösung der gestellten Aufgabe geht aus von einem Flüssigentwickler der eingangs genannten Art, der dadurch gekennzeichnet ist, daß der Flüssigentwickler mindestens ein in der Trägerflüssigkeit mit ansteigender Temperatur leicht-, bei Zimmertemperatur jedoch schwerlösliches, die spezifische elektrische Leitfähigkeit des Flüssigentwicklers erniedrigendes Wachs, ausgewählt aus auf Basis von Montanwachs hergestelltem Säure- bzw. Esterwachs oder einem wachsartigen Stoff wie hydriertes Ricinusöl oder Polyoctadecen, mit einem Erweichungspunkt im Bereich von 50 °C bis 120 °C und einer Säurezahl von Null bis etwa 200 enthält.

Bevorzugt wird ein Wachs eingesetzt, das bei Zusatz von 1 Gewichtsprozent zum Tonerkonzentrat mit etwa 7 Gewichtsprozent Festanteil die spezifische elektrische Leitfähigkeit des Flüssigentwicklers um mindestens 15 Prozent erniedrigt.

Der erfindungsgemäße Flüssigentwickler enthält vorzugsweise auf 1 Gewichtsteil Pigment bzw. Farbstoff 0,1 bis 1.5 Gewichtsteile Wachs.

Hierdurch wird erreicht, daß man in handelsüblichen Kopiergeräten bessere Kopien erzielen kann als mit den bisher bekannten Flüssigentwicklern. Volltonflächen werden kräftiger und homogen entwickelt. Auf Kopierpapieren mit rauher Oberfläche werden auch feine Bildzeichen originalgetreu wiedergegeben. Der erfindungsgemäße Flüssigentwickler ermöglicht die Verwendung von relativ anspruchslosem, preiswertem Kopierpapier.

Die Ursache des erzielten Effektes ist noch unbekannt. Man kann jedoch annehmen, daß durch Zugabe des erfindungsgemäßen Wachses die Höhe der Aufladung der Tonerteilchen vermindert wird und dadurch Toner- und Wachsteilchen verstärkt auf das latente Bild abgeschieden werden, was zu einem voluminösen, massereichen Tonerbild führt, das sich gut auf das Kopierpapier übertragen läßt.

Zum anderen, so wird angenommen, wird das im feuchten, noch nicht fixierten Tonerbild enthaltene Wachs während des Fixierprozesses aufgeschmolzen oder/und in der restlichen Trägerflüssigkeit rückgelöst. Hierdurch tritt eine Vergleichmäßigung der inhomogenen Bildflächen ein.

Als Wachse sind erfindungsgemäß solche einsetzbar, die den geforderten Bedingungen der Löslichkeit (Schwerlöslichkeit bei Zimmertemperatur mit über etwa 95 %), des Schmelz- bzw. Erweichungsbereichs und der elektrostatischen Aufladbarkeit der Tonerteilchen bzw. der die spezifische elektrische Leitfähigkeit des Flüssigentwicklers erniedrigenden Eigenschaften entsprechen. Sie sind in der Regel im Handel erhältlich. Hierzu gehören die auf Basis von Montanwachs hergestellten Säure- bzw. Esterwachse. Einsetzbar erweisen sich auch wachsartige Stoffe, wie z. B. hydriertes Ricinusöl oder Polyoctadecen. Die Wachse besitzen vorzugsweise einen Erweichungspunkt im Bereich zwischen 70° und 90 °C. Die Säurezahlen der Wachse liegen im Bereich von Null bis etwa 200, vorzugsweise im Bereich von Null bis etwa 160. Gute Ergebnisse erzielt man auch bei Säurezahlen im Bereich von 10 bis 160. Es können auch Mischungen der Wachse untereinander oder auch Mischungen mit Polyethylen oder Paraffinwachs verwendet werden. Als besonders geeignet haben sich Wachse erwiesen, wie Esterwachs, mit einem Erweichungspunkt im Bereich von 82° bis 88 °C, einer Säurezahl von 78 bis 88 und einer Verseifungszahl von 120 bis 135 (1), Esterwachs mit einem Erweichungspunkt von 76° bis 82 _{°}C, einer Säurezahl von 15 bis 20 und einer Verseifungszahl von 125 bis 155 (2) und Säurewachs mit einem Erweichungspunkt von 78° bis 84 °C und einer Säurezahl von 135 bis 155 (3). Auch hydriertes Ricinusöl mit einem Erweichungspunkt von 86° bis 88 °C und einer Säurezahl von 2 ist gut verwendbar (4). Weitere beispielsweise einsetzbare Wachse sind der folgenden Tabelle zu entnehmen.

Die erfindungsgemäßen Wachse setzen bei einem Zusatz von 1 % zum Tonerkonzentrat mit etwa 7 Gewichtsprozent Festanteil die spezifische elektrische Leitfähigkeit des hergestellten Flüssigentwicklers um mindestens 15 % herab. Die Erniedrigung der spezifischen elektrischen Leitfähigkeit ist ein Maß für die Absenkung der Toneraufladung.

Die leitfähigkeitserniedrigende Wirkung eines Wachses kann auf folgende Weise bestimmt werden : Man rührt eine heiße Lösung von 2,5 g Wachs in 30 ml eines flüssigen aliphatischen Kohlenwasserstoffes, Siedebereich 170° bis 190 °C, ein in 250 g des in Vergleichsbeispiel 2 beschriebenen Tonerkonzentrates. Nach Stehenlassen über etwa 24 Stunden verdünnt man mit 2 des aliphatischen Kohlenwasserstoffes und mißt die spezifische elektrische Leitfähigkeit des so erhaltenen, gebrauchsfertigen Entwicklers in einer Gleichstrommeßzelle unter gleichen Bedingungen wie einen Flüssigentwickler ohne Wachszusatz. Tabelle 2 zeigt die mit erfindungsgemäßen Wachsen gewonnenen Werte.

### (Siehe Tabelle 2 Seite 4 f.)

Als Trägerflüssigkeiten eignen sich vor allem die bekannten, in Flüssigentwicklern verwendeten aliphatischen Kohlenwasserstoffe mit Siedepunkten zwischen 150° und 190 °C. Es sollen hier als nicht ausschließliche Beispiele Erdöl-Destillationsprodukte (Petroleum-Fraktionen) genannt werden, die im wesentlichen geruchlos, relativ billig und im Handel erhältlich sind. Diese Produkte stellen verschiedene Kohlenwasserstoffgemische mit etwa 8 bis 16 C-Atomen dar. Sie besitzen einen hohen elektrischen Widerstand von mehr als 10⁹ Ohm x cm und eine niedrige Dielektrizitätskonstante, etwa von weniger als 3.

Die Entwicklerflüssigkeit muß hinreichend schnell verdampfbar sein, und zwar bei Verdampfungstemperaturen, die niedriger sind als die Temperatur, bei der das Kopierpapier verkohlt. Vorzugsweise ist die Entwicklerflüssigkeit frei von aromatischen Flüssigkeiten und anderen, übermäßig toxischen oder korrodierend wirkenden Bestandteilen. Die Entwicklerflüssigkeit hat ferner eine ausreichend kleine Viskosität, so daß ein schnelles Wandern der von den elektrostatisch aufgeladenen, zu entwickelnden Bildbereichen angezogenen Partikeln ermöglicht wird. Die Viskosität der Trägerflüssigkeit liegt bei Raumtemperatur zwischen etwa 0,5 und 2,5 mPa - s.

Die erfindungsgemäß verwendeten Pigmente sind bekannt. Zur Herstellung schwarzer Entwickler setzt man in der Regel synthetische Ruße ein. Zum Schönen des Farbtons können die Ruße zum Beispiel mit blauen Pigmenten vermischt werden.

Prinzipiell können alle organischen und anorganischen Pigmente und Farbstoffe eingesetzt werden. Beispielsweise seien genannt : Ruß (C.I.Nr. 77 266), Ölblau (C.I.Nr. 61 555), Alkaliblau (C.I.Nr. 42 750), Phthalocyaninblau (C.I.Nr. 74 160), Phthalocyaningrün (C.I.Nr. 74 260 oder 42 040), Spirit Black (C.I.Nr. 50 415), Ölviolett (C.I.Nr. 60 725), Benzidingelb (C.I.Nr. 21 090 oder 21 100), Methylorange (C.I.Nr. 13 025), Brilliant Carmine (C.I.Nr. 15 850) oder Echtrot (C.I.Nr. 15 865).

Zur Erzeugung einer negativen Ladung auf den Pigmentteilchen verwendet man in aliphatischem Lösungsmittel lösliche N-Vinylpyrrolidon-haltige Polymerisate. Dabei handelt es sich um Copolymerisate aus einem die Löslichkeit bewirkenden Methacrylsäureester mit einem Alkylrest mit 6 oder mehr Kohlenstoffatomen und 15 bis 40 Gewichtsprozent N-Vinylpyrrolidon-2 oder um Pfropfpolymerisate, die man durch Aufpolymerisieren von 2,5 bis 10 Gewichtsprozent N-Vinylpyrrolidon-2 auf lösliche Homo-oder Copolymerisate von Methacrylsäureestern erhält. Es können aber auch andere bekannte negative Steuermittel eingesetzt werden, z. B. Phospholipoide wie Lecithin oder in Aliphaten lösliche Metallsalze von organischen Sulfonsäuren, etwa das Natriumsalz von Dioctylsulfobernsteinsäure. Auch die gleichzeitige Anwendung mehrerer Steuermittel ist möglich.

Durch die nicht unbedingt erforderlichen Zusätze lassen sich verschiedene Tonereigenschaften beeinflussen, z. B. Aufladungshöhe, Sedimentationsverhalten, Lebensdauer, Redispergierbarkeit von Agglomeraten, Übertragungsfähigkeit und Wischfestigkeit auf dem Kopierpapier.

Als übliche Zusätze kommen fallweise in Frage
a. halogenhaltige Wachse, z. B. Chlorparaffin mit einem Gehalt von 70 % Chlor,
b. in der Trägerflüssigkeit lösliche Polymerisate wie Styrolbutadien-Copolymerisat, Polyvinylalkylether, Polyisobutylene, Polyvinylstearat und Polyacrylate bzw. Polymethacrylate mit höherem Alkoholrest,
c. in der Trägerflüssigkeit lösliche Harze wie Kohlenwasserstoffharze und Polyterpenharze,
d. Weichmacher, z. B. Dialkylphthalate.

Der.Gehatt des Flüssigentwicklers an den erfindungsgemäß zuzusetzenden Wachsen kann in weiten Grenzen schwanken. Vorzugsweise verwendet man auf ein Gewichtsteil Pigment 0,1 bis 1,5 Gewichtsteile, insbesondere 0,3 bis 0,8 Gewichtsteile Wachs.

Das Gewichtsverhältnis Polymerisat zu Färbemittel ist nicht besonders kritisch. Bezogen auf 1 Gewichtsteil Färbemittel, d. h. Pigment bzw. Farbstoff, werden im allgemeinen 0,2 bis 3 Gewichtsteile Polymerisat verwendet.

Die Erfindung betrifft auch ein Verfahren zur Herstellung des Flüssigentwicklers.

Bei Herstellung des Flüssigentwicklers ist darauf zu achten, daß das erfindungsgemäße Wachs in irgendeiner Stufe des Herstellungsverfahrens durch Erwärmen in der Trägerflüssigkeit in Lösung gebracht wird. Beim Abkühlen flockt es dann feinteilig bzw. mikrokristallin aus in einer Größenordnung von etwa 0,1 bis einige 10 f.Lm.

Um die Herstellung nicht mit einem zusätzlichen Arbeitsgang zu belasten, setzt man im allgemeinen das Wachs schon dem Rohstoffteig zu. Man kann dazu Wachspulver verwenden oder eine durch Lösen des Wachses in heißer Trägerflüssigkeit und Abkühlen der Lösung hergestellte Wachsdispersion. Während der Vermahlung des Rohstoffteiges muß das Mahlgut so hoch erwärmt werden, daß das Wachs in Lösung ist.

Das erfindungsgemäße Verfahren zur Herstellung eines Flüssigentwicklers mit negativ geladenen Tonerteilchen für die Entwicklung elektrostatischer Ladungsbilder aus einer Trägerflüssigkeit hohen elektrischen Widerstandes und niedriger Dielektrizitätskonstante, Pigment bzw. Farbstoff, N-Vinylpyrrolidon-haltigem Polymerisat, wachsartiger Substanz und üblichen Zusätzen besteht aus dem Anteigen des Pigments bzw. Farbstoffs mit dem N-Vinylpyrrolidon-haltigen Polymerisat und den übrigen Zusätzen mit der Trägerflüssigkeit, dem Vermahlen des Rohstoffteiges bei Temperaturen im Bereich von 20° bis 100 °C, dem Verdünnen des gebildeten Mahlguts mit Trägerflüssigkeit, in der N-Vinylpyrrolidon-haltiges Polymerisat gelöst sein kann, unter Herstellung eines Tonerkonzentrates und dem Auffüllen desselben mit der 5- bis 20-fachen Menge an Trägerflüssigkeit, und es ist dadurch gekennzeichnet, daß man wahlweise dem Rohstoffteig, dem Mahlgut oder dem Tonerkonzentrat mindestens ein in der Trägerflüssigkeit mit ansteigender Temperatur leicht-, bei Zimmertemperatur jedoch schwerlösliches, die spezifische elektrische Leitfähigkeit des Flüssigentwicklers erniedrigendes Wachs, ausgewählt aus auf Basis von Montanwachs hergestelltem Säure- bzw. Esterwachs oder aus einem wachsartigen Stoff wie hydriertes Ricinusöl oder Polyoctadecen, mit einem Erweichungspunkt im Bereich von 50° bis 120 °C und einer Säurezahl von Null bis etwa 200 zuführt. Vorzugsweise führt man das Wachs dem Rohstoffteig in feinverteilter fester Form oder dispergiert in der Trägerflüssigkeit zu.

Ein weiteres Verfahren zur Herstellung des Flüssigentwicklers ist dadurch gekennzeichnet, daß man das Wachs in Form einer heißen Lösung in der Trägerflüssigkeit unter heftigem Rührem dem Tonerkonzentrat zugibt.

Zur Dispergierung des Rohstoffteiges eignen sich Dreiwalzenstühle, Attritoren, Kugelmühlen, Rührwerkskugelmühlen und dgl. Das Verdünnen des Mahlgutes führt man mit Propellerrührern, Intensivrührern oder Labor-Dissolvern durch.

Die Erfindung wird anhand der folgenden Beispiele näher beschrieben, ohne sie hierauf zu beschränken.

### Vergleichsbeispiel 1

### a. Herstellung des Tonerkonzentrates (analog der Lehre der DE-OS 30 11 193)

60 Ruß
18 g Kupferphthalocyanin
24 g pulverförmiges Polyethylenwachs mit einem mittleren Molekulargewicht von 1 500 wurden angeteigt mit
200 g einer handelsüblichen 20-%igen Lösung eines Pfropfpolymerisats, das durch Aufpfropfen von 4 Gewichtsteilen N-Vinylpyrrolidon-2 auf 96 Gewichtsteile des in einem aliphatischen Kohlenwasserstoff, Siedebereich 170° bis 190 °C, gelösten Copolymerisates Dodecylmethacrylat/Methylmethacrylat (76 : 20) mit einem mittleren Molekulargewicht von ca. 450 000 gewonnen wurde und
420 g des aliphatischen Kohlenwasserstoffs, Siedebereich 170° bis 190 °C.

Man vermahlte den Rohstoffteig 3 Stunden lang bei 80 °C in. einer Rührwerkskugelmühle und verdünnte mit einem Gemisch aus
200 g der obengenannten 20-%igen Pfropfpolymerisatlösung und
1 900 g des obengenannten Kohlenwasserstoffs.

### b. Herstellung des Flüssigentwicklers

Man verdünnte das unter a) hergestellte Tonerkonzentrat mit ca. der neunfachen Menge eines aliphatischen Kohlenwasserstoffs, Siedebereich 160° bis 180 °C, und erhielt einen gut kopierenden, langlebigen Flüssigentwickler mit negativ geladenen Tonerteilchen. Die Kopien zeigten aber inhomogen gefärbte Volltonflächen.

### Beispiele 1 bis 4

Es wurden jeweils 10 g Wachs (wie in der Tabelle 3 angegeben) in 150 g aliphatischem Kohlenwasserstoff, Siedebereich 170° bis 190 °C, bei Temperaturen von 50° bis 80 °C gelöst. Anschließend wurd die warme Lösung unter starkem Rühren mittels eines Labor-Dissolvers langsam in 500 g des nach dem Vergleichsbeispiel 1 hergestellten Tonerkonzentrates gebracht. Anschließend wurde 21/2 Minuten mit einem Intensivmischer nachgerührt.

Durch Verdünnen mit der ca. neunfachen Menge eines aliphatischen Kohlenwasserstoffs, Siedebereich 160° bis 180 °C, erhielt man gebrauchsfertige Flüssigentwickler. Die damit in einem gebräuchlichen Kopiergerät erzielten Ergebnisse sind in Tabelle 3 zusammengestellt.

### Beispiel 5

30 g Esterwachs, Erweichungspunkt 82° bis 88 °C, und 4 g Chlorparaffin (70 % Chlor-Anteil) wurden in 420 g eines aliphatischen Kohlenwasserstoffs, Siedebereich 170° bis 180 °C, und 200 g der im Vergleichsbeispiel 1 erwähnten N-Vinylpyrrolidon-Copolymerisat-Lösung warm gelöst, die Lösung dann abgekühlt. In die resultierende Wachsdispersion wurden 60 g Ruß und 18 g Kupferphthalocyanin eingetragen. Der Rohstoffteig wurde, wie im Vergleichsbeispiel 1 angegeben, vermahlen und anschließend mit 300 g der angegebenen Copolymerisatlösung und 1 900 g des aliphatischen Kohlenwasserstoffs zum Tonerkonzentrat verdünnt.

Der durch Verdünnen mit der siebenfachen Menge eines aliphatischen Kohlenwasserstoffs, Siedebereich 160° bis 180 °C, hergestellte, gebrauchsfertige Flüssigentwickler lieferte in einem handelsüblichen Kopiergerät kontrastreiche Kopien mit ausgezeichneten homogenen Volltonflächen.

Auch bei Verwendung eines für Trockenentwicklung geeigneten Papieres, das normalerweise nicht für Flüssigtoner-Entwicklung eingesetzt werden kann, erhielt man gute Kopien.

### Beispiel 6

Beispiel 5 wurde wiederholt unter Verwendung eines Säurewachses, Erweichungspunkt 78 bis 84 °C, Säurezahl 135 bis 155.

Das gebildete Tonerkonzentrat wurde mit einem Intensivmischer nachgerührt.

Bei Prüfung in einem Kopiergerät resultierten ähnlich gute Kopien wie in Beispiel 5.

### Beispiel 7

Beispiel 5 wurde wiederholt unter Verwendung eines Polyoctadecens mit einer Schmelzviskosität (140 °C) von 605 mPa·s.

Der Toner lieferte in einem handelsüblichen Kopiergerät Kopien mit hervorragenden Volltonflächen, auch bei Einsatz rauher Kopierpapiere.

### Beispiel 8

Ein Rohstoffteig aus
60 g Ruß
20 g Kupferphthalocyanin
50 g Esterwachs, Erweichungspunkt 82° bis 88 °C, Säurezahl 78 bis 88,
4 g Chlorparaffin
200 g Pfropfpolymerisatlösung nach Vergleichsbeispiel 1
420 g eines aliphatischen Kohlenwasserstoffes, Siedebereich 170° bis 190 °C,

wurde nach den Angaben im Vergleichsbeispiel 1 vermahlen. Das durch Verdünnen mit 300 g Pfropfpolymerisatlösung und 1 900 g des Kohlenwasserstoffes gewonnene Tonerkonzentrat wurde mit einem Intensivmischer nachgerührt.

Ein für übliche Kopiergeräte geeigneter Flüssigentwickler wurde durch Verdünnen mit der 6,5-fachen Menge des aliphatischen Kohlenwasserstoffes hergestellt und anschließend der Prüfung unterworfen. Es wurden Kopien mit sehr guten Volltonflächen erhalten.

### Beispiel 9

Beispiel 8 wurde wiederholt mit folgendem Rohstoffteig :
60 g Ruß
24 g Kupferphthalocyanin
30 g Esterwachs wie in Beispiel 8
10 g Polyethylenwachs (E.P. 103° bis 107 °C)
4 g Chlorparaffin
200 g Copolymerisatlösung nach Vergleichsbeispiel 1
420 g eines aliphatischen Kohlenwasserstoffes, Siedebereich 170⁰ bis 190 °C.

Nach entsprechendem Verdünnen, wie in Beispiel 8, wurde ein Flüssigentwickler erhalten, der in einem üblichen Kopiergerät verwendet wurde. Die resultierenden Kopien zeigten ausgezeichnete homogene Bildflächen.

### Beispiel 10

Ein Rohstoffteig aus
60 g Ruß
18 g Kupferphthalocyanin
40 g Polyoctadecen, Schmelzviskosität (140 °C) von 960 mPa · s.
200 g Copolymerisatlösung nach Vergleichsbeispiel 1
420 g aliphatischem Kohlenwasserstoff, Siedebereich 170 bis 190 °C

wurde entsprechend den Angaben von Vergleichsbeispiel 1 vermahlen.

750 g des Mahlgutes wurden unter starkem Rühren mittels eines Labor-Dissolvers mit einer Mischung aus 600 g aliphatischem Kohlenwasserstoff, Siedebereich 160 bis 180 °C, und 210 g der im Vergleichsbeispiel 1 genannten Copolymerisatlösung verdünnt.

Das resultierende Tonerkonzentrat wurde mit der 6-fachen Menge an aliphatischem Kohlenwasserstoff, Siedebereich 160 bis 180 °C, zu einem gebrauchsfertigen Flüssigentwickler gemischt. In einem handelsüblichen Kopiergerät ließen sich damit Kopien ausgezeichneter Qualität gewinnen, selbst bei Verwendung von Trockentoner-Kopierpapier.

### Beispiele 11 bis 20

Ein Rohstoffteig aus
60 g Ruß
18 g Kupferphthalocyanin
8 g Chlorparaffin
200 g Copolymerisatlösung nach Vergleichsbeispiel 1
420 g eines aliphatischen Kohlenwasserstoffes, Siedebereich 170° bis 190 °C,

wurde, wie im Vergleichsbeispiel 1 angegeben, vermahlen. Je 140 g des Mahlgutes wurden verdünnt mit einem Gemisch aus 72 g Copolymerisatlösung nach Vergleichsbeispiel 1 und 350 g eines aliphatischen Kohlenwasserstoffes, Siedebereich 170° bis 190 °C, und dann unter starkem Rühren mittels eines Labor-Dissolvers versetzt mit einer heißen Lösung von jeweils 8 g Wachs (wie in Tabelle 4 angegeben) in 75 g des aliphatischen Kohlenwasserstoffes.

Die durch Verdünnen mit der 8-fachen Menge an Kohlenwasserstoff, Siedebereich 160° bis 180 °C, gewonnenen Flüssigentwickler lieferten nachstehendes Ergebnis :

Ein Rohstoffteig aus
60 g Ruß
18 g Kupferphthalocyanin
200 g der in Beispiel 1 genannten Pfropfpolymerisatlösung und
420 g eines aliphatischen Kohlenwasserstoffes, Siedebereich 170° bis 190 °C

wurde nach den Angaben in Vergleichsbeispiel 1 vermahlen.

Das Mahlgut wurde mit einer Mischung aus
380 g der obengenannten Pfropfpolymerisatlösung und
1 660 g des aliphatischen Kohlenwasserstoffes

zum Tonerkonzentrat verdünnt.

Durch Verdünnung mit der 7-fachen Menge eines aliphatischen Kohlenwasserstoffes, Siedebereich 160° bis 180 °C, erhielt man einen Flüssigentwickler, der Kopien mit inhomogen gefärbten Volltonflächen lieferte.

### Beispiele 21 bis 32

In 230 g des nach Vergleichsbeispiel 2 hergestellten Tonerkonzentrates ließ man unter heftigem Rühren mit einem Labordissolver eine Lösung von 2,5 g Wachs in 22,5 g heißem aliphatischen Kohlenwasserstoff, Siedebereich 170° bis 190 °C, in dünnem Strahl einlaufen. Es wurde 5 Minuten lang intensiv nachgerührt.

Durch Verdünnen mit der 7-fachen Menge eines aliphatischen Kohlenwasserstoffes, Siedebereich 160° bis 180 °C, wurden gebrauchsfertige Flüssigentwickler erhalten. Bei Prüfung der Flüssigentwickler in einem handelsüblichen Kopiergerät wurden die in Tabelle 5 angegebenen Ergebnisse erzielt.

## Patentansprüche

1. Flüssigentwickler mit negativ geladenen Tonerteilchen für die Entwicklung elektrostatischer Ladungsbilder, aus einer Trägerflüssigkeit hohen elektrischen Widerstands und niedriger Dielektrizitätskonstante, Pigment bzw. Farbstoff, N-Vinylpyrrolidon-haltigem Polymerisat, wachsartiger Substanz und üblichen Zusätzen, dadurch gekennzeichnet, daß der Flüssigentwickler ein in der Trägerflüssigkeit mit ansteigender Temperatur leicht-, bei Zimmertemperatur jedoch schwer-lösliches, die spezifische elektrische Leitfähigkeit des Flüssigentwicklers erniedrigendes Wachs, ausgewählt aus auf Basis von Montanwachs hergestelltem Säure bzw. Esterwachs oder einem wachsartigen Stoff wie hydriertes Ricinusöl oder Polyoctadecen, mit einem Erweichungspunkt im Bereich von 50 bis 120 °C und einer Säurezahl von Null bis etwa 200 enthält.

2. Flüssigentwickler nach Anspruch 1, dadurch gekennzeichnet, daß das Wachs die spezifische elektrische Leitfähigkeit des Flüssigentwicklers bei Zusatz von 1 Gewichtsprozent zum Tonerkonzentrat mit etwa 7 Gewichtsprozent Festanteil um mindestens 15 Prozent erniedrigt.

3. Flüssigentwickler nach Anspruch 1, dadurch gekennzeichnet, daß das Wachs einen Erweichungspunkt im Bereich von 60° bis 90 °C besitzt.

4. Flüssigentwickler nach Anspruch 1, dadurch gekennzeichnet, daß das Wachs eine Säurezahl von Null bis 160 besitzt.

5. Flüssigentwickler nach Anspruch 1, dadurch gekennzeichnet, daß das Wachs eine Säurezahl von 10 bis 160 besitzt.

6. Flüssigentwickler nach Anspruch 1, dadurch gekennzeichnet, daß er auf 1 Gewichtsteil Pigment bzw. Farbstoff 0,1 bis 1,5 Gewichtsteile Wachs enthält.

7. Flüssigentwickler nach Ansprüchen 1 bis 6, dadurch gekennzeichnet, daß das Wachs ein von Montanwachs abgeleitetes Esterwachs ist mit einem Erweichungspunkt im Bereich von 82° bis 88 °C, einer Säurezahl von 78 bis 88 und einer Verseifungszahl von 120 bis 135.

8. Flüssigentwickler nach Ansprüchen 1 bis 6, dadurch gekennzeichnet, daß das Wachs ein von Montanwachs abgeleitetes Esterwachs ist mit einem Erweichungspunkt im Bereich von 76° bis 82 °C, einer Säurezahl von 15 bis 20 und einer Verseifungszahl von 125 bis 155.

9. Flüssigentwickler nach Ansprüchen 1 bis 6, dadurch gekennzeichnet, daß das Wachs ein von Montanwachs abgeleitetes Esterwachs ist mit einem Erweichungspunkt im Bereich von 78° bis 86 °C, einer Säurezahl von 15 bis 30 und einer Verseifungszahl von 130 bis 150.

10. Flüssigentwickler nach Ansprüchen 1 bis 6, dadurch gekennzeichnet, daß das Wachs ein von Montanwachs abgeleitetes Säurewachs ist mit einem Erweichungspunkt im Bereich von 78° bis 84 °C und einer Säurezahl von 135 bis 155.

11. Flüssigentwickler nach Ansprüchen 1 _ bis 6, dadurch gekennzeichnet, daß das Wachs ein hydriertes Ricinusöl ist mit einem Erweichungspunkt von 86° bis 88 °C und einer Säurezahl von 2.

12. Flüssigentwickler nach den Ansprüchen 1 bis 4 und 6, dadurch gekennzeichnet, daß das Wachs ein Polyoctadecen ist mit einem Erweichungspunkt von etwa 70 °C und einer Säurezahl Null.

13. Verfahren zur Herstellung eines Flüssigentwicklers mit negativ geladenen Tonerteilchen für die Entwicklung elektrostatischer Bilder aus einer Trägerflüssigkeit hohen elektrischen Widerstandes und niedriger Dielektrizitätskontante, Pigment bzw. Farbstoff, N-Vinylpyrrolidonhaltigem Polymerisat, wachsartiger Substanz und üblichen Zusätzen, durch Anteigen des Pigments bzw. Farbstoffes mit dem N-Vinylpyrrolidon-haltigen Polymerisat und den übrigen Zusätzen mit der Trägerflüssigkeit, Vermahlen des Rohstoffteiges bei Temperaturen im Bereich von 20° bis 100 °C, Verdünnen des Mahlgutes mit Trägerflüssigkeit, in der N-Vinylpyrrolidon-haltiges Polymerisat gelöst sein kann, unter Herstellung des Tonerkonzentrates und durch Auffüllen desselben mit der 5- bis 20-fachen Menge an Trägerflüssigkeit, dadurch gekennzeichnet, daß man dem Rohstoffteig, dem Mahlgut oder dem Tonerkonzentrat mindestens ein in der Trägerflüssigkeit mit ansteigender Temperatur leicht-, bei Zimmertemperatur jedoch schwerlösliches, die spezifische elektrische Leitfähigkeit des Flüssigentwicklers erniedrigendes Wachs, ausgewählt aus auf Basis von Montanwachs hergestelltem Säure- bzw. Esterwachs oder einem wachsartigen Stoff wie hydriertes Ricinusöl oder Polyoctadecen, mit einem Erweichungspunkt im Bereich von 50° bis 120°C und einer Säurezahl von Null bis etwa 200 zuführt.

14. Verfahren nach Anspruch 13, dadurch gekenzeichnet. daß man das Wachs dem Rohstoffteig in feinverteilter fester Form oder dispergiert in der Trägerflüssigkeit zuführt.

15. Verfahren nach Anspruch 13, dadurch gekennzeichnet, daß man das Wachs in Form einer heißen Lösung in der Trägerflüssigkeit unter Rühren dem Tonerkonzentrat zugibt.

## Claims

1. Liquid developer containing negatively charged toner particles for developing electrostatic charge images, which comprises a carrier liquid of high electric resistivity and low dielectric constant, a pigment or dye, an N-vinylpyrrolidone-containing polymer, a waxy substance and conventional admixtures, characterized in that said liquid developer contains at least one wax, which is easily soluble in the carrier liquid at rising temperatures, but difficulty soluble at room temperature, which reduces the specific electric conductivity of the liquid developer and which has a softening point within a range of 50 to 120 °C and an acid number of 0 to about 200, said wax being selected from acid wax or ester wax prepared on a basis of montan wax or from a waxy substance, such as hydrogenated castor oil or polyoctadecene.

2. Liquid developer as claimed in Claim 1, wherein the wax reduces the specific electric conductivity of said liquid developer by at least 15 percent, when 1 percent by weight of wax is added to the toner concentrate having a solids content of about 7 percent by weight.

3. Liquid developer as claimed in Claim 1, wherein the wax has a softening point within a range of 60 to 90 °C.

4. Liquid developer as claimed in Claim 1, wherein the wax has an acid number of 0 to 160.

5. Liquid developer as claimed in Claim 1, wherein the wax has an acid number of 10 to 160.

6. Liquid developer as claimed in Claim 1, wherein between 0.1 and 1.5 parts by weight of wax are contained per 1 part by weight of pigment or dye.

7. Liquid developer as claimed in Claims 1 to 6, wherein the wax is an ester wax which is derived from montan wax and has a softening point within a range of 82 to 88 °C, an acid number of 78 to 88, and a saponification number of 120 to 135.

8. Liquid developer as claimed in Claims 1 to 6, wherein the wax is an ester wax which is derived from montan wax and has a softening point within a range of 76 to 82 °C, an acid number of 15 to 20, and a saponification number of 125 to 155.

9. Liquid developer as claimed in Claims 1 to 6, wherein the wax is an ester wax which is derived from montan wax and has a softening point within a range of 78 to 86 °C, an acid number of 15 to 30 and a saponification number of 130 to 150.

10. Liquid developer as claimed in Claims 1 to 6, wherein the wax is an acid wax which is derived from montan wax and has a softening point within a range of 78 to 84 °C and an acid number of 135 to 155.

11. Liquid developer as claimed in Claims 1 to 6, wherein the wax is a hydrogenated castor oil which has a softening point of 86 to 88 °C and an acid number of 2.

12. Liquid developer as claimed in Claims 1 to 4 and 6, wherein the wax is a polyoctadecene which has a softening point of about 70 °C and an acid number of 0.

13. Process for the preparation of a liquid developer containing negatively charged toner particles for developing electrostatic charge images, from a carrier liquid of high electric resistivity and low dielectric constant, a pigment or dye, an N-vinylpyrrolidone-containing polymer, a waxy substance and conventional admixtures, by forming a paste of the pigment or dye, the N-vinylpyrrolidone-containing polymer and the other additives in the carrier liquid, grinding the paste of raw material at temperatures of 20 to 100 °C, diluting the ground material with the carrier liquid in which N-vinylpyrrolidone-containing polymer may be dissolved whereby a toner concentrate is obtained, and filling up said toner concentrate with 5 to 20 times its quantity of carrier liquid, said process being characterized in that at least one wax, which is easily soluble in the carrier liquid at increasing temperatures, but difficulty soluble at room temperature, which reduces the specific electric conductivity of the liquid developer, and which has a softening point within a range of 50 to 120 °C and an acid number of 0 to about 200, is added either to the paste of raw material, to the ground material or to the toner concentrate, said wax being selected from acid wax or ester wax prepared on a basis of montan wax or from a waxy substance, such as hydrogenated castor oil or polyoctadecene.

14. Process as claimed in Claim 13, wherein the wax is added to the paste of raw material in the form of finely divided solid particles or dispersed in the carrier liquid.

15. Process as claimed in Claim 13, wherein the wax, in the form of a very hot solution in carrier liquid, is stirred into the toner concentrate.

## Revendications

1. Développateur liquide à particules de révélateur chargées négativement, pour le développement d'images de charge électrostatique, composé d'un liquide porteur à haute résistivité électrique et faible constante diélectrique, d'un pigment ou d'un colorant, d'un polymère contenant de la N-vinylpyrrolidone, d'une substance cireuse et d'additifs usuels, caractérisé en ce que le développateur liquide contient une cire, aisément soluble dans le liquide porteur lorsqu'on élève la température, mais difficilement soluble dans celui-ci à la température ambiante, qui abaisse la conductivité électrique spécifique du développateur liquide, et qui est choisie parmi une cire d'ester ou une cire d'acide préparée à partir de cire de lignite, ou une substance cireuse, telle qu'huile de ricin hydrogénée ou polyoctadécène, ayant un point de ramollissement dans la plage de 50 à 120 °C, et un indice d'acide allant de 0 à 200 environ.

2. Développateur liquide selon la revendication 1, caractérisé en ce que la cire, ajoutée à raison de 1 % en poids au concentré de révélateur ayant une teneur en matières solides d'environ 7 % en poids, abaisse la conductivité électrique spécifique du développateur liquide d'au moins 15 %.

3. Développateur liquide selon la revendication 1, caractérisé en ce que la cire a un point de ramollissement dans la plage de 60 à 90 °C.

4. Développateur liquide selon la revendication 1, caractérisé en ce que la cire a un indice d'acide allant de 0 à 160.

5. Développateur liquide selon la revendication 1, caractérisé en ce que la cire a un indice d'acide allant de 10 à 160.

6. Développateur liquide selon la revendication 1, caractérisé en ce qu'il contient de 0,1 à 1,5 partie en poids de cire pour 1 partie en poids de pigment ou de colorant.

7. Développateur liquide selon les revendications 1 à 6, caractérisé en ce que la cire est une cire d'ester, dérivée de cire de lignite, ayant un point de ramollissement dans la plage de 82 à 88 °C, un indice d'acide allant de 78 à 88 et un indice de saponification allant de 120 à 135.

8. Développateur liquide selon les revendications 1 à 6, caractérisé en ce que la cire est une cire d'ester, dérivée de cire de lignite, ayant un point de ramollissement dans la plage de 76 à 82 °C, un indice d'acide allant de 15 à 20 et un indice de saponification allant de 125 à 155.

9. Développateur liquide selon les revendications 1 à 6, caractérisé en ce que la cire est une cire d'ester, dérivée de cire de lignite, ayant un point de ramollissement dans la plage de 78 à 86 °C, un indice d'acide allant de 15 à 30 et un indice de saponification allant de 130 à 150.

10. Développateur liquide selon les revendications 1 à 6, caractérisé en ce que la cire est une cire d'acide, dérivée de cire de lignite, ayant un point de ramollissement dans la plage de 78 à 84 °C et un indice d'acide allant de 135 à 155.

11. Développateur liquide selon les revendications 1 à 6, caractérisé en ce que la cire est une huile de ricin hydrogénée ayant un point de ramollissement de 86 à 88 °C et un indice d'acide de 2.

12. Développateur liquide selon les revendications 1 à 4 et 6, caractérisé en ce que la cire est un polyoctadécène ayant un point de ramollissement d'environ 70 °C et un indice d'acide égal à zéro.

13. Procédé pour la préparation d'un développateur liquide à particules de révélateur chargées négativement, pour le développement d'images de charge électrostatique, composé d'un liquide porteur à haute résistivité électrique et faible constante diélectrique, d'un pigment ou colorant, d'un polymère contenant de la N-vinylpyrrolidone, d'une substance cireuse et d'additifs usuels, par formation d'une pâte constituée du pigment ou colorant, du polymère contenant de la N-vinylpyrrolidone et des additifs usuels avec le liquide porteur, broyage de la pâte de matières premières à des températures allant de 20 à 100 °C, dilution du produit broyé avec du liquide porteur, dans lequel peut être dissous du polymère contenant de la N-vinylpyrrolidone, avec obtention du concentré de révélateur, et par complément de celui-ci avec 5 à 20 fois sa quantité de liquide porteur, caractérisé par le fait qu'on ajoute à la pâte de matières premières, au produit broyé ou au concentré de révélateur, au moins une cire facilement soluble dans le liquide porteur lorsqu'on élève la température, mais peu soluble dans celui-ci à la température ambiante, cire qui abaisse la conductivité électrique spécifique du développateur liquide, et qui est choisie parmi une cire d'acide ou d'ester préparée à partir de cire de lignite, ou une substance cireuse telle qu'huile de ricin hydrogénée ou polyoctadécène, ayant un point de ramollissement dans la plage de 50 à 120°C, et un indice d'acide allant de 0 à environ 200.

14. Procédé selon la revendication 13, caractérisé en ce que l'on ajoute la cire à la pâte de matières premières sous forme solide finement divisée, ou dispersée dans le liquide porteur.

15. Procédé selon la revendication 13, caractérisé en ce que l'on ajoute au concentré de révélateur, sous agitation, la cire sous forme d'une solution chaude dans le liquide porteur.
